# EUROPÄISCHE PATENTANMELDUNG

(11) **EP 0 049 339 A1**
(43) Veröffentlichungstag der Anmeldung: **14.04.1982**
(21) Anmeldenummer: 81105886.6
(22) Anmeldetag: 25.07.1981
(51) Int. Cl.: C21D 1/64

(54) **Verfahren und Vorrichtung zum Abschrecken von Werkstücken aus Stahl in einem Flüssigkeitsbad, insbesondere Ölbad**

(30) Priorität: 04.10.1980 DE 3037639
(71) Anmelder: Wünning, Joachim, Dr.-Ing., D-71229 Leonberg (DE)
(72) Erfinder: Wünning, Joachim, Dr.-Ing., D-71229 Leonberg (DE)
(74) Vertreter: Patentanwälte Rüger, Barthelt & Abel

(57) **Zusammenfassung**

Bei einem Verfahren zum Abschrecken von Werkstücken aus Stahl in einem Flüssigkeitsbad, insbesondere Ölbad, dessen Flüssigkeit zur Verbesserung der Kühlwirkung stark bewegt wird, wird zumindest in der Phase der Ausbildung eines Dampffilmes auf dem Werkstück (Dampffilmphase) eine so starke Relativbewegung zu den Werkstücken in dem Flüssigkeitsbad erzeugt, daß die Wärmeabfuhr von den Werkstücken mit einer Wärmestromdichte an der Werkstückoberfläche (Abschreckleistung) von im Mittel wenigstens 0,75 MW/m² erfolgt, wobei diese hohe Abschreckleistung während einer vorbestimmten kurzen Zeitspanne aufrechterhalten wird, bis die Oberfläche der Werkstückteile mit dem größten Querschnitt die Temperatur der stabilen Blasenverdampfung erreicht, worauf die Badbewegung sodann auf einen niedrigeren Wert verlangsamt wird.

Zur Durchführung dieses Verfahrens wird eine Vorrichtung mit einem ein Flüssigkeits-, insbesondere Ölbad enthaltenden Badbehälter verwendet, dem Einrichtungen zum Einbringen der abzuschreckenden, aus Stahl bestehenden Werkstücke und eine Vorrichtung zur Erzeugung einer Badbewegung zugeordnet sind. In dem Badbehälter (1) sind auf die Werkstücke zu gerichtete, in dem Bad untergetauchte Düsen (24) angeordnet, die ventilgesteuert mit einem mit Flüssigkeit aus dem Bad (2) befüllbaren, eigenen druckfesten Vorratsbehälter (18) verbunden sind, der in gefülltem Zustand unter Gasdruck steht, und aus dem die Flüssigkeit während einer vorbestimmten kurzen Zeitspanne (t) über die Düsen (24) mit hoher Strömungsgeschwindigkeit austreibbar ist.

## Beschreibung

Die Erfindung betrifft ein Verfahren zum Abschrecken von Werkstücken aus Stahl in einem Flüssigkeitsbad, insbesondere Ölbad, dessen Flüssigkeit zur Verbesserung der Kühlwirkung stark bewegt wird. Außerdem bezieht sich die Erfindung auf eine Vorrichtung zur Durchführung dieses Verfahrens, mit einem ein Flüssigkeits-, insbesondere ölbad enthaltenden Abschreckbehälter, dem Einrichtungen zum Einbringen der abzuschreckenden, aus Stahl bestehenden Werkstücke und eine Vorrichtung zur Erzeugung einer Badbewegung zugeordnet sind.

Zum Abschrecken von.metailischen Werkstücken und insbesondere zum Härten von Stahlteilen ist es bekannt, Abschreckflüssigkeitsbäder zu verwenden, durch die eine schroffe Abkühlung der eingetauchten, auf eine vorbestimmte hohe Temperatur gebrachten Werkstücke erfolgt. Als Badflüssigkeit werden vorzugsweise Wasser und Mineralöle verwendet. Die Wärmeabfuhr von der Oberfläche der Werkstücke erfolgt während der Abkühlung nicht gleichmäßig, weil der Wärmetransport durch Verdampfungsvorgänge auf der Oberfläche der Werkstücke beeinflußt wird. Es ist bekannt, daß sich in der ersten Abschreckphase, der sogenannten Dampffilmphase, auf der Oberfläche der Werkstücke ein Film verdampfter Abschreckflüssigkeit bildet, der die Wärmeabfuhr behindert.

Um den Wärmeübergang von den Werkstücken auf die Badflüssigkeit während dieser Dampffilmphase zu verbessern, wird in der Praxis die Badflüssigkeit relativ zu den Werkstücken bewegt. Dabei ist es üblich, in dem Abschreckungsflüssigkeitsbad eine Strömungsgeschwindigkeit in der Größenordnung von bis zu 1 m/sec aufrechtzuerhalten. Versuche im Labormaßstab, wie sie beispielsweise in "Metals Handbook, 8th Edition, Vol. 2 der American Society for Metals", Seite 27,erwähnt sind, haben gezeigt, daß durch Erhöhung der Strömungsgeschwindigkeit die Abschreckwirkung in der Dampffilmphase wesentlich erhöht werden kann. Bei einer Strömungsgeschwindigkeit von etwa 2m/s läßt sich mit öl die Abschreckwirkung von Wasser erreichen. Derart hohe Strömungsgeschwindigkeiten werden in der Praxis deshalb nicht angewendet, weil der Leistungsbedarf für die Umwälzpumpen mit der dritten Potenz der Strömungsgeschwindigkeit steigt, was bedeutet, daß z.B. eine Verdoppelung der Strömungsgeschwindigkeit eine Steigerung des Leistungsbedarfes der Umwälzpumpen auf das Achtfache erforderlich machen würde. Außerdem gibt keine klare Anweisung für die daraus notwendig werdende Abstufung der Strömungsgeschwindigkeit, um Verzug und Rißbildung bei den Werkstücken zu vermeiden, die insbesondere durch zu schnelle Abkühlung im unteren Temperaturbereich hervorgerufen werden können. Es wird deshalb bis heute bei verzugsempfindlichen Werkstücken durchweg mit mäßiger Badbewegung nach Erfahrungsgrundsätzen gearbeitet, die sich bei den einzelnen Herstellungsbetrieben im Laufe der Jahre als zweckmäßig herausgestellt haben.

Aufgabe der Erfindung ist es deshalb, einen Weg zu weisen, der es gestattet, den Abschreckvorgang in vorhersagbarer Weise zu optimieren, und zwar ohne daß damit ein übermäßig hoher Energieeinsatz verbunden oder eine Beeinträchtigung der Qualität der behandelten Werkstücke durch Verzug oder Rißbildung zu befürchten wäre.

Zur Lösung dieser Aufgabe wird erfindungsgemäß derart vorgegangen, daß zumindest in der Phase der Ausbildung eines Dampffilmes auf dem Werkstück (Dampffilmphase) durch Erzeugung einer entsprechend starken Relativbewegung zu den Werkstücken in dem Flüssigkeitsbad die Wärmeabfuhr von den Werkstücken mit einer Wärmestromdichte an der Werkstückoberfläche (Abschreckleistung) von im Mittel wenigstens 0,75 MW/m2 erfolgt und daß diese hohe Abschreckleistung während einer vorbestimmten kurzen Zeitspanne aufrechterhalten wird, bis die Oberfläche der Werkstücksteile mit dem größten Querschnitt zumindest angenähert die Temperatur der stabilen Blasenverdampfung der Badflüssigkeit erreicht und daß die Badbewegung sodann auf einen niedrigeren Wert verlangsamt wird.

Die Erfindung hat erkannt, daß sich eine wesentliche Verbesserung des Abschreckprozesses dadurch erzielen läßt, daß eine extreme Abstufung der Badbewegung zu einem genau vorbestimmten Zeitpunkt erfolgt. Damit ,wurden die Vorteile der Wasserhärtung (hohe Abschreckleistung) mit jenen der ölhärtung (milde Abkühlung im unteren Temperaturbereich) miteinander kombiniert.

Als zweckmäßig hat es sich erwiesen, wenn die Zeitspanne t während der die starke Badbewegung erfolgt, nach der Formel bis zu einem Maximalwert von tₘₐₓ = 10 (Δδ)²/Q² bemessen wird, wobei tₘₐₓ unabhängig von V/A für alle Größenwerte von V/A gilt.
(t in Sekunden,
Q in MW/m²,
Δψ in K: Differenz zwischen der Härtetemperatur und der Temperatur der Werkstücke, bei der die stabile Blasenverdampfung einsetzt,.
_{V} in m³: Volumen der Werkstücke

_{A} in m²: Oberfläche der Werkstücke) Nach dieser Zeit t hat, wie festgestellt wurde, die Werkstückoberfläche die Temperatur der stabilen Blasenverdampfung erreicht, in der auch bei mäßiger Badbewegung ein ausreichend hoher Wärmeübergang gewährleistet ist. Dadurch, daß die extrem starke Badbewegung lediglich während einer verhältnismäßig kurzen Zeitspanne aufrechterhalten wird, ist auch der Energieeinsatz zur Erzeugung dieser Badbewegung begrenzt, mit dem Ergebnis, daß sich das Verfahren durch hohe Wirtschaftlichkeit auszeichnet.

Für kleinere Werte von V/A gilt die Formel für t; nach Erreichen von tₘₐₓ ist die Zeit (tₘₐₓ) unabhängig von V/A.

Nach Ablauf der Zeitspanne der starken Badbewegung kann das Flüssigkeitsbad zur Erzeugung der verlangsamten Badbewegung mit einer Strömungsgeschwindigkeit von maximal ca. O,5 m/s umgewälzt werden, wobei diese Umwälzung mit mäßiger Strömungsgeschwindigkeit die Aufgabe hat, die jeweils erwärmte Flüssigkeit aus dem Werkstückbereich wegzuführen.

Eine besonders wirtschaftliche Durchführung des Verfahrens ist in der Weise möglich, daß die starke Badbewegung durch in das Flüssigkeitsbad eingeleitete Düsenstrahlen hervorgerufen wird, die mit aus dem Bad entnommener und auf einen entsprechenden hohen Druck gebrachter Flüssigkeit erzeugt werden. Dazu kann eine aus dem Bad entnommene Flüssigkeitsmenge vorübergehend außerhalb des Bades gespeichert und unter Druck gesetzt werden, worauf diese Flüssigkeitsmenge sodann schlagartig freigegeben und während der kurzen Zeitspanne in Gestalt der Düsenstrahlen in das Bad eingeführt wird. Die Abschreckwirkung kann noch dadurch erhöht werden, daß die Richtung der Düsenstrahlen während der kurzen Zeitspanne wenigstens einmal umgekehrt wird. Auch können die Düsenstrahlen von wenigstens zwei Seiten aus auf die Werkstücke gerichtet werden. Die erwähnte Umwälzung des Flüssigkeitsbades mit mäßiger Strömungsgeschwindigkeit kann zweckmäßigerweise auch während der Dauer der Düsenstrahlen zusätzlich aufrechterhalten bleiben.

Zur Durchführung des Verfahrens kann mit Vorteil die eingangs genannte Vorrichtung Verwendung finden, die gemäß weiterer Erfindung dadurch gekennzeichnet ist, daß in dem Badbehälter auf die Werkstücke zu gerichtete Düsen angeordnet sind, die ventilgesteuert mit einem mit Flüssigkeit aus dem Bad befüllbaren, eigenen druckfesten Vorratsbehälter verbunden sind, der in gefülltem Zustand unter Gasdruck steht und aus dem die Flüssigkeit während einer vorbestimmten kurzen Zeitspanne über die Düsen mit hoher Strömungsgeschwindigkeit austreibbar ist.

Die Düsen können über Umsteuerventile mit dem Vorratsbehälter verbunden sein, die es gestatten, die Richtung der von den Düsen erzeugten Düsenstrahlen umzukehren.

In einer bevorzugten Ausführungsform kann der an ein Entlüftungsventil angeschlossene Vorratsbehälter über ein Füllventil mit einer Druckgasquelle verbunden sein, wobei das Entlüftungs- sowie das Füllventil durch ein Programmschaltwerk programmgemäß angesteuert sind. Damit läßt sich ein vollautomatischer, vorprogrammierter Ablauf des Abschreckvorganges erzielen.

Der Badbehälter kann im übrigen zusätzlich zu den Düsen noch eine Umwälzeinrichtung enthalten, die es gestattet, anschließend an die Periode der starken Badbewegung die mäßige-Badbewegung zu erzielen.

In der Zeichnung ist ein Ausführungsbeispiel der Erfindung dargestellt. Die Figur zeigt eine Abschreckvorrichtung gemäß der Erfindung im axialen Schnitt in einer Seitenansicht und in schematischer Darstellung.

In dem bei 1 veranschaulichten Badbehälter befindet sich ein aus Mineralöl bestehendes Abschreckbad 2, das durch eine durch einen Elektromotor 3 angetriebene Umwälzpumpe 4 in mäßiger Bewegung gehalten wird. Das Pumpenrad 5 der Umwälzpumpe 4, das über eine Welle 6 mit dem Elektromotor 3 verbunden ist, läuft in einem in dem Badbehälter 1 angeordneten, einen Leitapparat 7 enthaltenden Rohrstutzen 8 um, der durch eine Lochplatte 9 abgeschlossen ist. Auf die Lochplatte 9 sind Chargengestelle 10 aufgesetzt, die die zu härtenden, aus Stahl bestehenden Werkstücke 11, beispielsweise Kugellagerringe, tragen.

In dem Abschreckbehälter 1 ist seitlich durch eine Uberlaufwand 12 eine Kammer 13 abgeteilt, die über eine Pumpe 14 und eine ein Füllventil 16 enthaltende Füllleitung 17 an einen druckfesten Vorratsbehälter 18 angeschlossen ist, der außerhalb des Badbehälters 1 sich befindet. Der Druckbehälter 18 ist oben über ein Ventil 19 mit einer bei 20 angedeuteten Druckgasquelle verbunden und steht mit einem Entlüftungsventil 21 in Verbindung. Als Druckgas kommt beispielsweise Druckluft oder Stickstoff in Frage.

Beidseitig der Chargengestelle 10 sind in dem Badbehältter 1, in dem Flüssigkeitsbad 2 untergetaucht, zwei Düsenfelder 22, 23 angeordnet, die als Zusatzgeräte einfach in den mit der beschriebenen Umwälzvorrichtung versehenen Badbehälter 1 eingesetzt sind. Jedes der Düsengestelle 22, 23 weist eine Anzahl Düsen 24 auf, die über eine nicht weiter dargestellte Sammelleitung mit einer Zuleitung 25 bzw. 26 verbunden sind. Die Zuleitungen 25, 26 enthalten jeweils ein Absperrventil 27 bzw. 28 und sind über eine Leitung 29 mit der Füllleitung 17 verbunden.

Die Ventile 16, 19, 21,27 und 28 sind als Elektroventile ausgebildet, die von einem Programmgeber 30 entsprechend einem vorgegebenen zeitlichen Programmablauf angesteuert sind.

Die Umwälzpumpe 4 ist derart ausgelegt, daß sie in dem Flüssigkeitsbad 2 eine Strömungsgeschwindigkeit von maximal 0,5 m/s relativ zu den Werkstücken 11 aufrechterhält. Der eigentliche Abschreckvorgang läuft wie folgt ab:
Vor dem Einbringen der Chargengestelle 10 in das Flüssigkeitsbad 2 wird - jeweils selbsttätig von dem Programmgeber 30 gesteuert - bei geschlossenen Ventilen 27, 28,19 von der Pumpe 14 Flüssigkeit aus der Kammer 13 in den Vorratsbehälter 18 eingepumpt. Das Entlüftungsventil 21 ist geöffnet, so daß nur eine verhältnismäßig geringe Pumpenleistung erforderlich ist. Nachdem die Befüllung des Vorratsbehälters 18 mit der jeweils erforderlichen Flüssigkeitsmenge beendet ist, schließen die Ventile 16, 21, während die Pumpe 14 abgeschaltet wird.

Nunmehr werden die in einem Glühofen auf die entsprechende Temperatur gebrachten Werkstücke 11 auf ihren Chargengestellen 10 bei laufender Umwälzpumpe 4 in der in der Figur dargestellten Weise in das Flüssigkeitsbad eingebracht und untergetaucht auf die Lochplatte 9 aufgesetzt, während das Ventil 19 schon geöffnet ist, so daß die in dem Vorratsbehälter 18 enthaltene Flüssigkeitsmenge von der Druckgasquelle 20 aus unter Druck gesetzt ist. Beim Absenken der Charge werden die beiden Ventile 27, 28 geöffnet, so daß die in dem Vorratsbehälter 18 enthaltene Flüssigkeitsmenge von dem auf ihr lastenden Druckgaspolster gefördert, schlagartig durch die Düsen 24 mit hoher Geschwindigkeit ausströmt und dabei auf die Werkstücke 11 zu gerichtete Düsenstrahlen in dem Flüssigkeitsbad bildet. Diese Düsenstrahlen verursachen in dem Flüssigkeitsbad 2 eine Sekundärströmung, die bei entsprechender Auslegung mehr als das Zehnfache der Strahlmenge betragen kann.

Bei einem Querschnitt der Düsengestelle 22, 23 von 0,5 x 0,5 = 0,25m² und einer Strömungsgeschwindigkeit in dem Flüssigkeitsbad von 2 m/s müssen insgesamt O,5 m/s Abschreckflüssigkeit durch die Düsengestelle strömen, wofür 0,05 m³/s Abschreckflüssigkeit mit einer Strömungsgeschwindigkeit von etwa 30 m/s aus den Düsen 24 eines Düsengestelles 22 bzw. 23 austreten müssen. Der Austrieb der Flüssigkeit aus den Düsen 24 geschieht durch die in dem Druckpolster in dem Vorratsbehälter 18 gespeicherte Energie und damit mit einem verhältnismäßig geringen Energieaufwand. Bei den angegebenen Zahlenwerten genügt ein Vorratsbehälter 18 mit einem Fassungsvermögen von 0,5 m³. Sollte - um einen Vergleich zu geben - der gleiche Flüssigkeitsstrom mittels einer Pumpe durch die Düsen 24 gepresst werden, so wäre dazu ein Pumpenantriebsmotor mit einem Anschlußwert von ca. 50 kW erforderlich!

Bei einer Strömungsgeschwindigkeit in dem Flüssigkeitsbad von 2 m/s liegt die Wärmestromdichte an der Werkstückoberfläche, d.h. die Abschreckleistung Q, bei ca. 1,5 MW/m^{2.} Bei Teilen mit V/A = 0,02 m (Wellen mit 80 mm Durchmesser, V = Volumen in m³, A = Oberfläche in m²) und Δψ = 400 K ist =29 s.

Andererseits ist tmax = 10-⁴ = 7 s. Da somit

t > tₘₐₓ ist, lediglich tₘₐₓ für die Dauer der starken Badbewegung gültig; dh. nach 7 s wird die beschriebene Düsenkühlung schlagartig abgeschaltet, was durch entsprechendes Absperren der Ventile 27, 28 geschieht.

Anschließend werden die Werkstücke 11 unter der von der Umwälzpumpe 4 mit einer Strömungsgeschwindigkeit von weniger als 0,5 m/s bewirkten mäßigen Badbewegung vollständig ausgekühlt, bis sie aus dem Flüssigkeitsbad 2 entnommen werden können.

Die durch die Düsen 24 in das Flüssigkeitsbad 2 eingeführte Flüssigkeitsmenge läuft über die Uberlaufwand 12 in die Kammer 13, von wo aus sie mittels der Pumpe 14 wiederum in den Vorratsbehälter 18 zurückgepumpt wird, so daß die Anlage für ein neues Arbeitsspiel bereitsteht, das in der bereits beschriebenen Weise abläuft.

Die Düsen 24 der beiden Düsengestelle 22, 23 können während der in der Dampffilmphase erfolgenden, mittels der Düsenstrahlen hervorgerufen, genau bemessenen Zeitspanne der starken Badbewegung gemeinsam mit Flüssigkeit beaufschlagt werden. Um die hohe Abschreckleistung symmetrisch aufzubringen, kann der Düsenstrom aber auch in kurzer Taktfolge von z.B. 1 s mittels der Ventile 27,28 abwechselnd von der einen auf die andere Seite der Chargengestelle 10 umgeschaltet werden.

Die Düsengestelle 22, 23 mit dem Vorratsbehälter 18 und den zugeordneten Leitungen sowie Ventilen bilden eine verhältnismäßig einfache Zusatzeinrichtung, die in vorhandene, eine Umwälzpumpe 4 enthaltene Abschreckbadbehälter 1 eingesetzt werden kann. Dem Vorratsbehälter 18 ist eine Sicherheitsarmatur in der Leitung 17 (nicht weiter dargestellt) zugeordnet, die ein Eindringen von Gas in das Düsensystem 24 verhütet. Das beschriebene Verfahren, das in der Dampffilmphase mit der erläuterten, extrem starken dafür aber zeitlich scharf begrenzten Badbewegung arbeitet, findet in der Regel bei ölbädern Verwendung. In Sonderfällen kommt es aber auch für Wasserbäder in Frage, und zwar dann, wenn ohne besondere Zusätze die Dampffilmbildung auf der Oberfläche der Werkstücke vermieden werden soll.

## Patentansprüche

1. Verfahren zum Abschrecken von Werkstücken aus Stahl in einem Flüssigkeitsbad, insbesondere Ölbad, dessen Flüssigkeit zur Verbesserung der Kühlwirkung stark bewegt wird, dadurch gekennzeichnet, daß zumindest in der Phase der Ausbildung eines Dampffilmes auf dem Werkstück (Dampffilmphase) durch Erzeugung einer ensprechend starken Relativbewegung zu den Werkstücken in dem Flüssigkeitsbad die Wärmeabfuhr von den Werkstücken mit einer Wärmestromdichte an der Werkstückoberfläche (Abschreckleistung) von im Mittel wenigstens 0,75 MW/m² erfolgt und daß diese hohe Abschreckleistung während einer vorbestimmten kurzen Zeitspanne aufrechterhalten wird, bis die Oberfläche der Werkstücksteile mit dem größten Querschnitt die Temperatur der stabilen Blasenverdampfung erreicht und daß die Badbewegung sodann auf einen niedrigeren Wert verlangsamt wird.

2, Verfahren nach Anspruch 1, dadurch gekennzeichnet, daß die Zeitspanne (t), während der die starke Badbewegung erfolgt, nach der Formel bis zu einem Maximalwert von tₘₐₓ = 10-⁴ (Δ )2²/Q² bemessen wird, wobei tₘₐₓ unabhängig von V/A für alle Größenwerte von V/A gilt.
(t in Sekunden,
Q in MW/m²
Δγ in K: Differenz zwischen der Härtetemperatur und der Temperatur der Werkstücke, bei der die stabile Blasenverdampfung einsetzt,
V in m³: Volumen der Werkstücke
A in m²: Oberfläche der Werkstücke)

3. Verfahren nach einem der vorhergehenden Ansprüche, dadurch gekennzeichnet, daß das Flüssigkeitsbad zur Erzeugung der verlangsamten Badbewegung mit einer Strömungsgeschwindigkeit von maximal ca. 0,5 m/s umgewälzt wird.

4. Verfahren nach einem der vorhergehenden Ansprüche, dadurch gekennzeichnet, daß die starke Badbewegung durch in das Flüssigkeitsbad eingeleitete Düsenstrahlen hervorgerufen wird, die mit aus dem Bad entnommener und auf einen entsprechend hohen Druck gebrachter Flüssigkeit erzeugt werden.

5. Verfahren nach Anspruch 4 dadurch gekennzeichnet, daß eine aus dem Flüssigkeitsbad entnommene Flüssigkeitsmenge vorübergehend außerhalb des Flüssigkeitsbades gespeichert und unter Druck gesetzt wird und dies Flüssigkeitsmenge sodann schlagartig freigegeben und während der kurzen Zeitspanne in Gestalt der Düsenstrahlen in das Flüssigkeitsbad eingeführt wird.

6. Verfahren nach Anspruch 4,oder 5, dadurch gekenn-zeichnet, daß die Richtung der Düsenstrahlen während der kurzen Zeitspanne wenigstens einmal umgekehrt wird.

7. Vefahren nach einem der Ansprüche 4 bis 6, dadurch gekennzeichnet, daß die Düsenstrahlen von wenigstens zwei Seiten aus auf die Werkstücke gerichtet werden.

8. Verfahren nach den Ansprüchen 2 und 3, dadurch gekennzeichnet, daß die Umwälzung des Flüssigkeitsbades auch während der Dauer der Düsenstrahlen zusätzlich aufrechterhalten bleibt.

9. Vorrichtung zur Durchführung des Verfahrens nach einem der vorhergehenden Ansprüche, mit einem ein Flüssigkeits-, insbesondere ölbad enthaltenden Badebehälter, dem Einrichtungen zum Einbringen der abzuschreckenden, aus Stahl bestehenden Werkstücke und eine Vorrichtung zur Erzeugung einer Badbewegung zugeordnet sind, dadurch gekennzeichnet, daß in dem Badbehälter (1) auf die Werkstücke (11) zu gerichtete, in dem Bad untergetauchte Düsen (24) angeordnet sind, die ventilgesteuert mit einem mit Flüssigkeit aus dem Bad (2) befüllbaren, eigenen durckfesten Vorratsbehälter (18) verbunden sind, der im gefüllten Zustand unter Gasdruck steht und aus dem die Flüssigkeit während einer vorbestimmten kurzen Zeitspanne (t) über die Düsen (24) mit hoher Strömungsgeschwindigkeit austreibbar ist.

10. Vorrichtung nach Anspruch 9, dadurch gekennzeichnet, daß die Düsen (24) über.Steuerventile (27, 28) mit dem Vorratsbehälter (18) verbunden sind.

11_{.}. Vorrichtung nach Anspruch 9 oder 10, dadurch gekennzeichnet, daß der an ein Entlüftungsventil (21) angeschlossene Vorratsbehälter (18) über ein Füllventil (19) mit einer Druckgasquelle (20) verbunden ist und wenigstens das Entlüftungs- sowie das Füllventil durch ein Programmschaltwerk (30) programmgemäß angesteuert sind.

12. Vorrichtung nach einem der Ansprüche 9 bis 11, dadurch gekennzeichnet, daß der Badbehälter (1) zusätzlich eine Umwälzeinrichtung (4) enthält.
